# EUROPÄISCHE PATENTSCHRIFT

(11) **EP 0 114 280 B1**
(45) Veröffentlichungstag und Bekanntmachung des Hinweises auf die Patenterteilung: **30.08.1989**
(21) Anmeldenummer: 83112342.7
(22) Anmeldetag: 08.12.1983
(51) Int. Cl.: B24D 3/28

(54) **Verfahren zur Herstellung von Schleifkörpern**
Method of manufacturing abrasive bodies
Procédé de fabrication d'éléments abrasifs

(30) Priorität: 21.01.1983 DE 3301925
(43) Veröffentlichungstag der Anmeldung: 01.08.1984
(73) Patentinhaber: Carborundum Schleifmittelwerke GmbH, D-4000 Düsseldorf 13 (DE)
(72) Erfinder: Elbel, Karl, Dr.Dipl.-Chem., D-7530 Pforzheim (DE); Augustin, Rainer, D-7534 Birkenfeld (DE)
(74) Vertreter: Frank, Gerhard, Dipl.-Phys.

(56) Entgegenhaltungen:
- DE-A- 2 028 891
- FR-A- 1 194 373
- FR-A- 1 257 770
- FR-A- 2 242 344
- US-A- 2 189 733

## Beschreibung

Die Erfindung betrifft ein Verfahren zur Herstellung von Schleifkörpern in einer Gießform unter Verwendung einer Mischung von Schleifkömern, einem kalt-härtenden, thermoplastischen Kunstharz als Bindemittel, sowie Zuschlagstoffen und einem Startersystem, wie z. B. einem organischen Peroxid und einem tertiären Amin, und unter Aushärtung der Mischung zur Bildung des Schleifkörpers in der Gießform.

Derartige Verfahren werden zur Herstellung von harten Schleifkörpem eingesetzt, d. h. Schleifscheiben, Schleifringe, Schleiftöpfe, Honwerkzeuge usw.

In der Schleifmittel herstellenden Industrie wird die Auffassung vertreten, daß als Bindemittel für derartige harte Schleifkörper (« hart hier im Gegensatz zu elastomer) mit hohen Abtragsleistungen nur anorganische oder duroplastische mit hoher Wärmebeständigkeit infragekommen wegen der beim Schleifen auch unter Kühlung auftretenden Temperaturen.

Die bekannten harten Schleifkörper werden hergestellt unter Verwendung von keramischen, Phenolharz-, Magnesit- oder Epoxidharz-Bindemitteln (die seltener eingesetzten Bindemittel wie Metall-, Silikat-, Polyester- und andere, bleiben außer Betracht).

Keramisch gebundene Schleifkörper finden kauptsächlich im Präzisionsschliff Anwendung. Ihre Herstellung ist wegen des mehrtägigen Brennens bei Temperaturen über 900 °C aufwendig. Darüber hinaus müssen diese Körper wegen des beim Brennen eintretenden Verzugs mit erheblichem Übermaß versehen werden, was eine entsprechende Nacharbeit notwendig macht.

Die Phenolharzbindung geht von der gleichzeitigen Verwendung von Phenolresolen und -novolaken aus. Abgesehen von den notwendigen arbeitshygienischen Maßnahmen bei der Herstellung stellt auch das bis zu zwei Tage dauernde Härten bei Temperaturen um 175 °C eine Umweltbelastung dar insofern, als hierbei erhebliche Mengen an freiem Phenol, an Formaldehyd und Ammoniak neben Wasser freigesetzt werden. Beim Reinigen der Mischer gelangen solche Stoffe auch zusammen mit den Lösungsmitteln ins Abwasser, was eine aufwendige Reinigung notwendig macht.

Beiden vorstehend beschreibenden Bindungsarten ist eigen, daß die Struktur des Schleifkörpers porös ist, und zwar stark porös im groben Kombereich und wenig porös im Feinbereich. Es ist schwierig wenn nicht unmöglich, bei solchen Schleifkörpern über das gesamte Kömungsspektrum hinweg die Schleifkomdichte auf die jeweilige Verwendung einzustellen und besonders im Fein- und Feinstkornbereich ein ausreichendes Spanlückenvolumen bereitzustellen.

Darüber hinaus hat die Phenolharzbindung den Nachteil, daß sie wenig beständig ist gegen die alkalischen Kühlmittel, weshalb diese Bindung hauptsächlich nur im Trockenschliff eingesetzt wird.

Schleifkörper in Magnesitbindung sind im Gegensatz zu solchen in keramischer oder Phenolharzbindung, gegossen und damit dicht, d. h. praktisch porenfrei. Trotzdem bieten sie gerade bei gehärteten Stählen bei hohen Abtragsleistungen einen extrem Schliff. Deshalb werden solche Schleifkörper vornehmlich eingesetzt zum Schleifen von Messern, Scheren, Zangen und anderen Werkzeugen, den Enden von Spiralfedern u. a.

Die Nachteile der Schleifkörper in Magnesitbindung sind mannigfach. So sind sie nur für Arbeitsumfanggeschwindigkeiten bis zu 20 m/sec zugelassen, ferner ändern sie ihre Härte mit der Zeit, so daß sie nur im Zeitraum von 1 Monat bis 4 Monate nach der Herstellung optimal eingesetzt werden können. Ein bedeutender Nachteil ist das beim Schleifen freiwerdende Magnesium-Chlorid, welches zu starker Korrosion, insbesondere der Schutzhauben der Maschinen, führt und eine erhebliche Abwasserbelastung darstellt.

Wegen dieser Nachteile der Magnesitbindung führte sich in den letzten Jahren zunehmend die Epoxidharzbildung ein, besonders in der Schneidwarenindustrie bei geringeren Abtragsleistungen und im Feinkombereich. Ein Handikap der Epoxidharze ist ihre hohe Viskosität. Basisharze mit hohem Anteil an reaktiven Verdünner sind zwar mit Viskositäten von ca. 1 000 mPa.s erhältlich, zeigen jedoch wegen der Verdünnung eine unzureichende Wärmebeständigkeit. Darum stellen solche Schleifkörper immer einen Kompromiß dar zwischen noch eben ausreichender Gießfähigkeit, Harzanteil (der zwangsläufig bei 40Gew % und höher liegt), Wärmebeständigkeit und Leistung. Wegen dieser notwendigen Kompromisse hinsichtlich der Wärmebeständigkeit können solche Schleifkörper nur im Naßschliff eingesetzt werden.

Hinzu kommen die bei den zumeist kalthärtenden Harzsystemen durch die organischen Amine, Epichlorhydrinreste und Reaktivverdünner im Epoxidharz bestehenden arbeitshygienischen Gefahren.

Der Rohstoffeinsatz und die damit verbundenen Kosten sind für Schleifkörper mit Epoxidharzbindung sehr hoch.

Ein gattungsgemäßes Verfahren, bei dem im Gegensatz zu den oben geschilderten Möglichkeiten als Bindemittel ein thermoplastisches Kunstharz eingesetzt wird, ist aus der DE-A-20 28 891 bekannt

Je nach Zusammensetzung einer solchen Mischung besitzt diese eine unterschiedliche Konsistenz im trockenen oder breiförmigen Bereich, die Fließfähigkeit soll infolge der niedrigen Viskosität der Mischung ausreichen, um die Mischung ohne weiteres in die Gießform abzufüllen, wobei danach allerdings noch eine Verdichtung, beispielsweise durch Rütteln, erfolgen muß, um die Bildung zu großer Hohlräume in der Gießform zu verhindern.

Bei der Herstellung von Schleifkörpem nach diesen bekannten Verfahren weisen diese einen hohen Bindemittelanteil auf und auch einen sehr hohen Kornanteil, wobei letzterer nur für sehr harte Schleifkörper brauchbar ist. Solche Schleifscheiben bringen aber andererseits außer ihrem begrenzten Einsatzgebiet (niedrige Schleifgeschwindigkeiten) den bekannten Nachteil mit sich, daß zur Kühlung des zu schleifenden Gegenstandes spezielle Kühlmittel eingesetzt werden müssen, was seinerseits zu erhöhtem produktionstechnischem Aufwand und auch Umweltbelastungen durch das zu beseitigende Schmiermittel (beispielsweise Schleiföl, Schwefel) führt.

Besonders bei NE-Metallen zwingen diese Umstände zu reduzierter Schleifleistung, wobei trotzdem unbefriedigende « Nebenwirkungen » wie z. B. Gratbildung, Aufschweißungen, Formänderungen und/oder chemische Reaktionen mit der Werkstoffoberfläche einzeln oder in Kombination auftreten können.

. Es ist daher Aufgabe der Erfindung, das gattungsgemäße Verfahren so weiter zu entwickeln, daß ein universeller einsetzbarer Schleifkörper mit besserer Schleifleistung herstellbar ist.

Diese Aufgabe löst die Erfindung dadurch, daß der Bindemittel-Schleifkommischung Metall-oder Aminseifen zugesetzt werden, daß die granulometrische Zusammensetzung dieser Mischung der jeweiligen Fuller-Kurve entspricht, wodurch eine thixotrope Mischung mit der dichtestmöglichen Packung ihrer anorganischen Bestandteile entsteht, daß das als Bindemittel verwendete Kunstharz bzw. das zur Bildung des Kunstharzes eingesetzte Monomer oder Gemisch aus Monomeren eine dynamische Viskosität von unter 10 mPa.s besitzt, und daß dieses Gemisch beispielsweise durch Vibration verflüssigt und in die Gießform eingefüllt wird.

Diese Merkmale bewirken im wesentlichen zunächst, daß infolge der definierten granulometrischen Zusammensetzung aller Mischungskomponenten eine feste Halterung der Schleifkömer untereinander erzielt wird, da sich diese an « benachbarten Bestandteilen abstützen können, wobei die Einhaltung der jeweiligen Fuller-Kurve hierbei zu einer Minimierung des Bindemittelbedarfs führt.

Die Schleifkom- Füllstoff- Bindemittelmischungen sind auf Grund ihrer erfindungsgemäßen Zusammensetzung stark thixotrop und lassen sich durch Vibration leicht verflüssigen. Ihre Konsistenz ist unter entsprechender Vibration derart, daß sie den Auslauf eines Trichters leicht passieren und auch komplizierte Gießformen sauber ausfüllen. Dabei ist es beispielsweise möglich, Schleiftöpfe mit einer Wandstärke von nur 3 mm bei einem Topfdurchmesser von 250 mm herzustellen, was mit den bisher bekannten Bindemitteln nicht möglich ist.

Der Zusatz des Startersystems kann so dosiert werden, daß eine ausreichende Topfzeit erzielt wird, die Entformung des ausgehärteten Schleifkörpers jedoch spätestens zwei Stunden nach Beginn der Befüllung erfolgen kann und die Aushärtung im wesentlichen bei Raumtemperatur erfolgt. Nur im Falle kleiner Schleifkörper, wo zwangsläufig das große relative Formvolumen gegenüber dem kleinen relativen Schleifkörpervolumen viel Reaktionswärme aufnimmt, ist es zweckmäßig, die Formen vor dem Befüllen oder nachher kurz auf 60 °C aufzuwärmen.

Das Startersystem besteht zweckmäßigerweise aus einem organischen Peroxid und einem aromatischen tertiären Amin. Hierbei hat es sich als günstig erwiesen, ein pulverförmiges organisches Peroxid polymerem Methacrylat beizumischen und das aromatische tertiäre Amin im Bindemittel zu lösen.

Der Härtungsschrumpf der erfindungsgemäß hergestellten Schleifkörper ist außerordentlich gering und beträgt im Durchschnitt 0,02 %. Diese Tatsache gestattet es, die jeweilige Form so zu gestalten, daß die der Form anliegenden Teile des Schleifkörpers nicht mehr bearbeitet werden müssen. Dies gilt selbst für die Bohrung, sofern der Bohrungsdom ein entsprechend geringes Übermaß hat. So sind gegenüber den bekannten Verfahren erhebliche Herstellungskosten einsparbar.

Wegen des geringen Härtungsschrumpfes ist es auch sehr gut möglich, Metallteile direkt zu integrieren. Hierbei kann es sich um Verstärkungen handeln wie auch um Gewindebuchsen, Schäfte bei Kleinschleifkörpem usw.

Auf Grund der erfindungsgemäßen Herstellung zeigen die Schleifkörper praktisch keine Unwucht und keine Dichte- bzw. Härteunterschiede innerhalb des fertigen Körpers, sofern die Gießform geometrisch einwandfrei ist.

Überraschenderweise hat sich ferner ergeben, daß zur Herstellung harter Schleifkörper Thermoplaste verwendbar sind, wobei die Polymerisation vom Monomer aus in der Schleifkörpermischung in der Gießform erfolgt, wobei die Monomere gegebenenfalls mit 3 bis 20 ppm Hydrochinon oder anderem stabilisiert sind. Als solche Monomere kommen in der Hauptsache Methacrylsäureester und/oder Vinylacetat in Frage, andere Monomere sind allein oder als Zusatz denkbar, wobei jedoch berücksichtigt werden muß, daß einige der anderen in Frage kommenden Monomere arbeitshygienisch bedenklich sind.

Das erfindungsgemäße Bindemittel enthält zweckmäßigerweise bi- oder trifunktionelle Methacrylate als vemetzendes Mittel (« crosslinking agent »).

Zur Schaffung des notwendigen Spanlückenvolumens und zur Ermöglichung der Polymerisation hierbei sind Füllstoffe notwendig. Diese Füllstoffe müssen einerseits weicher sein als die zu bearbeitenden Werkstoffe, andererseits aber so druckfest, daß sie die Schleifkörper starr fixieren und dem Schleifkörper als Ganzes die notwendige Härte geben.

Hier bieten sich solche Füllstoffe an, die eine Härte nach Mohs von unter 6 bzw. nach Knoop von unter 500 besitzen, in verschiedenen Körnungsabstufungen erhältlich und umweltfreundlich sind und die evtl. das durch das Schleifkorn erzeugte Schliffbild als Poliermittel verfeinem. Hier kommen bevorzugt wasserunlösliche Kalziumverbindungen in Betracht wie Calcit, Dolomit, Aragonit, Gips, Selenit und/oder Estrichgips.

Zur Minimierung des Bindemittelbedarfs und zur gleichzeitigen optimalen Stützung und starren Fixierung des Schleifkoms sollte die granulometrische Zusammensetzung der Schleifkom-Füllstoff-Kombination, bezogen auf das Volumen, im wesentlichen der jeweiligen Fullerkurve entsprechen. Damit ist eine möglichst dichte Packung der anorganischen Bestandteile gegeben.

Es kann sich hierbei durchaus als nützlich erweisen, daß die Fullerkurve beispielsweise im Bereich von 150... 60 µm mit einem schleifneutralen Füllstoff beginnt, der Bereich 60... 20 µm das Schieifkom 280 F, und nachfolgend von 20... 2 µm wiederum ein schleineutraler Füllstoff. Zweckmäßig ist es, daß, vornehmlich im Feinbereich 20... 2 µm, die Füllstoffe oberflächenbehandelt sind.

Die weitgehende Einstellung der der jeweiligen Schleifkomgröße entsprechenden Fullerkurve ermöglicht es, den Bindemittelgehalt relativ niedrig zu halten, im Extremfall bei 8 Gew % bzw. 20 Vol %. Im Bereich mittlerer « Härte » liegt der Bindemittelgehalt bei 16 Gew % bzw. 40 Vol %. Hiermit soll gesagt werden, daß sich die « Härte hier ähnlich auf die jeweilige Verwendung einstellen läßt, wie bei den Schleifkörpem harter Bindungen, wo man auch von « harten und « weichen » keramischen oder Bakelitescheiben spricht. Hier ist mit der « Härte » mehr oder weniger. die Festigkeit der Komeinbindung gemeint.

Wie bei den bekannten Schleifkörpem, beispielsweise in Phenolharzbindung, üblich, ist es auch bei der erfindungsgemäßen Mischung möglich, diese durch Zusatzstoffe zu modifizieren. Hierher gehören z.B. Schleifhilfsmittel wie Kryolith, Pyrit oder ähnliche, sofern sie bei der Berechnung der Fuller-Kurve berücksichtigt werden.

Beim Trockenschliff läßt sich das Zusetzen der Schleiffläche unterdrücken durch Zusatz entsprechender Metall- oder Aminseifen. Auch hier ist die Fullerkurve zu beachten.

Entsprechendes gilt, falls kurze Glas- oder Kohlenstoff-Fasem zugesetzt werden zur Erhöhung der zulässigen Arbeitsumfangsgeschwindigkeit. Selbstverständlich ist auch der Einsatz von Glasgeweben oder -rovings als Verstärkungsstoffe möglich. Da Luftsauerstoff die Polymerisation inhibiert, müssen die erfindungsgemäßen Schleifkörper im wesentlichen dicht sein. Beim Schleifen wärmeempfindlicher Stähle kann es aber nützlich sein, zur verstärkten Mitnahme von Kühlmittel auf wässriger Basis eine offenere Oberfläche des Schleifkörpers zu erzeugen. Dies gelingt sehr gut durch den Zusatz wassedöslicher Pulverstoffe. Hier bietet sich hervorragend gemahlenes Wasserglas an, welches nicht nur korrosionsinhibierend wirkt, sondern auch umweltfreundlich ist und die Kühlmittel nicht beeinträchtigt.

Als Schleifkom kommen alle bekannten Arten in Frage, also Glas, Flint, Granat, die verschiedenen Korunde, Siliciumkarbid u.a., für sich allein oder in Mischung. Wie bereits erwähnt, sind alle Körnungsgrößen möglich, nach FEPA also beispielsweise von 8 - 1200.

## Patentansprüche

1. Verfahren zur Herstellung von Schleifkörpern in einer Gießform unter Verwendung einer Mischung von Schleifkömem, einem kalt-härtenden, thermoplastischen Kunstharz als Bindemittel, sowie Zuschlagstoffen und einem Startersystem, wie z.B. einem organischen Peroxid und einem tertiären Amin, und unter Aushärtung der Mischung zur Bildung des Schleifkörpers in der Gießform, dadurch gekennzeichnet, daß der Bindemittel-Schleifkommischung Metall- oder Aminseifen zugesetzt werden, daß die granulometrische Zusammensetzung dieser Mischung der jeweiligen Fuller-Kurve entspricht, wodurch eine thixotrope Mischung mit der dichtest-möglichen Packung ihrer anorganischen Bestandteile entsteht, daß das als Bindemittel verwendete Kunstharz bzw. das zur Bildung des Kunstharzes eingesetzte Monomer oder Gemisch aus Monomeren eine dynamische Viskosität von unter 10 mPa.s besitzt, und daß dieses Gemisch beispielsweise durch Vibration verflüssigt und in die Gießform eingefüllt wird.

2. Verfahren nach Anspruch 1, dadurch gekennzeichnet, daß als Bindemittel im wesentlichen polymerisierbare Flüssigkeiten wie Vinylacetat und/oder Methacrylat verwendet werden.

3. Verfahren nach Anspruch 1, dadurch gekennzeichnet, daß die Aushärtung bei Raumtemperatur bis maximal 60 °C erfolgt.

4. Verfahren nach Anspruch 1, dadurch gekennzeichnet, daß ein Methacrylatharz, das bifunktionelle oder tri-funktionelle Methacrylate als vemetzendes Mittel (crosslinking agent) enthält, verwendet wird.

5. Verfahren nach Anspruch 1, dadurch gekennzeichnet, daß als Zuschlagstoffe Füllstoffe mit einer Knoop-Härte von unter 500 eingesetzt werden.

6. Verfahren nach Anspruch 5, dadurch gekennzeichnet, daß die Füllstoffe mindestens teilweise oberflächenbehandelt sind.

7. Verfahren nach Anspruch 5, dadurch gekennzeichnet, daß als Füllstoffe Calcit, Dolomit, Aragonit, Gips, Selenit und/oder Estrichgips verwendet werden.

## Claims

1. Method of producing grinding bodies in a casting mould by utilising a mixture of abrasive grains, a cold-hardening, thermoplastic synthetic resin as a binding agent, as well as additives and a starter system, such as, for example, an organic peroxide and a tertiary amine, and by hardening the mixture in order to form the grinding body in the casting mouid, characterised in that metal or amine soaps are added to the mixture of binding agent and abrasive grains, in that the granulomet- ric composition of this mixture corresponds to the respective Fuller curve, whereby a thixotropic mixture is produced with the densest possible packing of its inorganic ingredients, in that the synthetic resin, which is used as a binding agent, or respectively the monomer or mixture of monomers used for the formation of the synthetic resin has a dynamic viscosity of less than 10 mPa.s, and in that this mixture is liquefied, by vibration for example, and poured into the casting mould.

2. Method according to Claim 1, characterised in that substantially polymerizable liquids, such as vinyl acetate and/or methacrylate, are used as binding agents.

3. Method according to Claim 1, characterised in that the hardening is effected at ambient temperature up to a maximum of 60 °C.

4. Method according to Claim 1, characterised in that a methacrylate resin, which contains bifunctional or tri-functional methacrylates, is used as a crosslinking agent.

5. Method according to Claim 1, characterised in that filler substances with a Knoop hardness of less than 500 are used as additives.

6. Method according to Claim 5, characterised in that the filler substances are surface-treated, at least partally.

7. Method according to Claim 5, characterised in that calcite, dolomite, aragonite, gypsum, selenite and/or estrich gypsum are used as filler substances.

## Revendications

1. Procédé de fabrication de meules dans un moule, avec mise en oeuvre d'un mélange de particules abrasives, d'une résine thermoplastique durcissant à froid en tant que liant ainsi que d'adjuvants et d'un système d'amorçage, par exemple un peroxyde organique et une amine tertiaire, et avec durcissement du mélange pour la formation de la meule dans le moule, caractérisé en ce qu'au mélange de liant et de particules abrasives sont ajoutés des savons métalliques ou aminiques, que la composition granulométrique de ce mélange correspond à la courbe de Fuller respective, ce qui donne un mélange thixotrope avec la plus grande densité de tassement possible de ses constituants inorganiques ; que la résine synthétique utilisée comme liant et respectivement le monomère et mélange de monomères mis en oeuvre pour la réalisation de la résine synthétique présente une viscosité dynamique inférieure à 10 mPa.s, et que ce mélange est liquéfié, par exemple, par vibration et versé dans le moule.

2. Procédé selon la revendication 1, caractérisé en ce qu'il utilise essentiellement comme liant des liquides polymérisables, par exemple de l'acétate vinylique et/ou du méthacrylate.

3. Procédé selon la revendication 1, caractérisé en ce que le durcissement se fait à une température ambiante pouvant atteindre au maximum 60 °C.

4. Procédé selon la revendication 1, caractérisé en ce qu'il utilise comme agent de réticulation (crosslinking agent) une résine méthacrylique contenant des méthacrylates bi-fonctionnels ou tri-fonctionnels.

5. Procédé selon la revendication 1, caractérisé en ce qu'il utilise comme adjuvant des matières de remplissage d'une dureté Knoop inférieure à 500.

6. Procédé selon la revendication 5, caractérisé en ce que les matières de remplissage ont subi, du moins partiellement, un traitement de surface.

7. Procédé selon la revendication 5, caractérisé en ce qu'il utilise comme matières de remplissage la calcite, la dolomie, l'aragonite, le gypse, la sélénite et/ou du plâtre à planchers.
